# EUROPÄISCHE PATENTSCHRIFT

(11) **EP 0 902 116 B1**
(45) Veröffentlichungstag und Bekanntmachung des Hinweises auf die Patenterteilung: **07.05.2003**
(21) Anmeldenummer: 98114137.7
(22) Anmeldetag: 29.07.1998
(51) Int. Cl.: D06C 7/02

(54) **Verfahren zum Thermofixieren elastischer schlauchförmiger Textilware**
Method for thermally setting elastic tubular textile goods
Procédé pour le thermofixage de matières textiles élastiques de forme tubulaire

(30) Priorität: 11.09.1997 DE 19739834
(43) Veröffentlichungstag der Anmeldung: 17.03.1999
(73) Patentinhaber: LINDAUER DORNIER GESELLSCHAFT M.B.H, 88129 Lindau (DE)
(72) Erfinder: Siebert, Heinz, 88138 Sigmarszell (DE)

(56) Entgegenhaltungen:
- WO-A-80/01084
- DE-B- 2 848 409
- GB-A- 1 111 116
- US-A- 3 909 890

## Beschreibung

Die Erfindung betrifft ein Verfahren zum Thermofixieren elastischer schlauchförmiger Textilware mit einem Anteil von natürlichen und einem Anteil von synthetischen Fasern, wobei die Textilware wenigstens eine erste Behandlungsstufe in gedehntem Zustand durchläuft. Solche Themofixier-Verfahren sind Z.B. aus US-A- 3909890 und WO-A- 80/01084 bekannt.

In der Textiltechnik nehmen die Ausrüstungs- oder Veredelungsbehandlungen einen breiten und wichtigen Raum ein. Durch die Ausrüstung sollen an Garnen, Geweben, Wirkwaren, Strickwaren usw. die dem Rohmaterial anhaftenden Eigenschaften teils hervorgehoben, teils aber auch, falls sie weniger günstige Eigenschaften aufweisen, unterdrückt werden und der Ware nach ihrer Fertigung ihr endgültig gewünschter Charakter hinsichtlich der weiteren Verarbeitung oder ihres Gebrauchswertes bzw. ihres Aussehens verliehen werden.

Weitere Gesichtspunkte sind verwendungsabhängige Eigenschaften, wie z.B. wasserabweisend, knitterarm, schwer entflammbar, antistatisch usw. Ebenso vielfältig wie die Eigenschaften sind die bei der Ausrüstung eingesetzten mechanischen oder chemischen Mittel und Verfahren. Es ergeben sich vielfache Kombinationsmöglichkeiten je nach Art des zu behandelnden Materials; ebenso vielfältig sind die einsetzbaren Verfahren und Geräte. Kein Textilgut kann alle Verfahren, aber wenigstens mehrere der Verfahren nacheinander durchlaufen.

Besondere Bedeutung erhält die Ausrüstung von Wirkwaren, Webwaren usw. durch die Einführung der synthetischen Werkstoffe in die Textiltechnik, denn durch die Eigenschaften der synthetischen Stoffe lassen sich vielfach über geeignete Ausrüstungsverfahren sowohl die Eigenschaften der natürlichen Stoffe als auch die Eigenschaften der synthetischen Stoffe verbessern. Die gefertigten Waren können dadurch besonders wertvoll werden. In der Praxis wird aber auch bereits deutlich, daß nicht sämtliche Ausrüstungsverfahren auf alle Textilmaterialien, wie Garne, Gewebe, Wirkware usw. unmittelbar oder in Kombination verwendbar sind.

Eines der wichtigsten Ausrüstungsverfahren für die Baumwollveredelung ist die Merzerisierung, bei der Garne und Gewebe aus Baumwolle mit starken Laugen (z.B. Natronlauge) unter Kühlung und Zugeinwirkung behandelt werden. Hierdurch erhält die Baumwolle seidenartigen Glanz, außer dem eine Erhöhung der Reißfestigkeit und Farbstoffaufnahmefähigkeit unter gleichzeitigem Verlust an Elastizität.

Als Beispiel für die Möglichkeiten der Merzerisierung sei die DE 29 40 867 C2 genannt. Dort sind in der Beschreibung des Standes der Technik und in der Beschreibung des Ausführungsbeispiels die verschiedensten Möglichkeiten für die Durchführung einer Merzerisation aufgeführt. So ist zum Beispiel der Schrift zu entnehmen, daß die Ware bahnförmig ausgebildet ist und breit geführt wird. Es kann sich dabei um flache oder offene Ware handeln oder auch um eine Schlauchware. Auf eine kontinuierliche oder eine diskontinuierliche Merzerisation ist hier hingewiesen. Dabei wird die Ware gedehnt und unter Querspannung transportiert. Für die Spannung sind Flachbreithalter oder auch Rundbreithalter für Schlauchware vorgesehen. Das Aufbringen des Behandlungsmediums erfolgt flüssig oder gasförmig durch Ringdüsen, die den Rundbreithalter umgeben. Auch eine Trocknung und eine mehrstufige Behandlung in mehreren aufeinander folgenden Behandlungsstufen ist dieser Druckschrift zu entnehmen.

In der Praxis wird ein flüssiges Behandlungsmedium nicht nur durch Aufsprühen oder Aufspritzen der zu behandelnden Warenbahn zugeführt, sondern die Ware kann insgesamt durch ein in einem Trog befindliches Flüssigkeitsbad hindurchgeführt werden.

Die Vielzahl der nur andeutungsweise aufgezeigten Ausrüstungsmaterialien und -verfahren zur Erreichung der unterschiedlichsten Ergebnisse bringt es naturgemäß mit sich, daß die Materialien oder Verfahren sich zum Teil stören. So haben sich bei der Behandlung von textiler Mischware die Erwartungen nicht im erhofften Umfang erfüllt. Bei Mischware z.B. enthalten die Garne einen Anteil aus natürlichen Fasern und einen Anteil aus synthetischen Fasern. Das Anteilsverhältnis kann dabei in weitem Umfang von Fall zu Fall verschieden sein. Die textilen Mischwaren sind vor allem wegen ihrer großen möglichen Elastizität als dehnbare Stretchware interessant. Durch Thermofixieren der Mischware in gedehntem Zustand können durch trockene Hitze oder heißen Dampf innere Spannungen beseitigt werden bzw. neue Formen verliehen werden, die nach dem Erkalten formbeständig sind. Die kurzzeitige Erwärmung der Mischware verhindert ein späteres Schrumpfen und Knittern der Ware und stabilisiert so die gewünschte Form (z.B. einen Kräuseleffekt). Dabei wird zwar die gewünschte Formbeständigkeit erfüllt, jedoch geht nach einer derartigen Ausrüstungsbehandlung der Mischware nach kurzer Zeit ein großer Teil der hohen Elastizität der Ware wieder verloren. Das zeigt sich nicht nur bei einer Merzerisierbehandlung, sondern auch bei anderen Ausrüstungsverfahren.

Wird z.B. eine elastische textile Ware einem Grundausrüstungsverfahren mit einer oder mehreren Behandlungsstufen unterworfen und dabei in gedehntem Zustand geführt, so wird es der Gefahr ausgesetzt, in einer dieser Behandlungsstufen seine hohe Elastizität und damit seinen Vorteil zu verlieren.

Der Erfindung liegt die Aufgabe zugrunde, bei der Anwendung solcher Ausrüstverfahren, die unter Dehnung ablaufen, die hohe Elastizität der Textilware zu bewahren. Dabei soll diese Forderung für einen großen Bereich des Mischungsverhältnisses der Fasern und auch bei den unterschiedlichsten synthetischen Materialien erfüllbar sein, und zwar unabhängig davon, bei welchem Grundausrüstungsverfahren die festgestellte Elastizitätsverschlechterung der Textilware vermieden werden soll. Außerdem soll eine geeignete Vorrichtung zur Durchführung des Verfahrens bereitgestellt werden.

Diese Aufgabe wird durch die Merkmale der Patentansprüche 1 und 9 gelöst. In dem für die Ware durchzuführenden Grundausrüstungsverfahren wird also vor derjenigen Behandlungsstufe, die eine Gefährdung für die Elastizität der Textilware darstellt, eine zusätzliche Behandlungsstufe eingeführt. Durch die Erwärmung und sofortige anschließende Abkühlung wird nur eine relativ kurze Behandlungsdauer in der zusätzlichen Behandlungsstufe erforderlich und es tritt im Verlauf des gesamten Grundausrüstungsverfahrens für die Textilware keine ins Gewicht fallende Verzögerung ein. Bei der zur Durchführung des Verfahrens notwendigen Vorrichtung kann die genannte zusätzliche Behandlungsstufe separat aufgebaut sein oder aber gegebenenfalls in der für die betreffende erste Behandlungsstufe bzw. des Grundausrüstungsverfahrens vorgesehenen Vorrichtung integriert sein.

In der beigefügten Figur ist der schematische Aufbau der zusätzlichen Behandlungsstufe und der in ihr ablaufende Verfahrensschritt schematisch dargestellt.

Im Ausführungsbeispiel sei angenommen, daß an einer Textilware von nicht näher beschriebener Zusammensetzung eine Grundausrüstungsbehandlung, d.h. eine erste Behandlungsstufe durchgeführt werden soll, und zwar eine Merzerisierbehandlung unter Verwendung von Rundbreithaltern, wie sie etwa der DE 29 40 867 C2 zu entnehmen ist. Der für die Elastizität der textilen Mischware maßgebliche Behandlungsbereich liegt bei den Rundbreithaltern der Merzerisieranlage. Die erfindungsgemäße zusätzliche Behandlungsstufe ist in der Zeichnung als solche allein dargestellt und mit V bezeichnet und wird in einem Gehäuse 1 ausgeführt. Die zu behandelnde Ware ist mit dicken strichpunktierten Linien eingezeichnet und mit W gekennzeichnet. Sie wird einem Wareneingang E in die zusätzliche Behandlungsstufe V als flache Bahn, d.h. als flach gelegter Schlauch, zugeführt, über Umlenkrollen 5 in das Innere des Gehäuses 1 eingeführt, dort über einen verstellbaren Rundbreithalter 3 geführt und dabei gedehnt, wie durch die Doppelpfeile angezeigt ist. Das Dehnungsverhältnis der Ware im Rundbreithalter 3 soll dabei mindestens dem Dehnungsverhältnis der ersten Behandlungsstufe entsprechen. Die Dehnung bleibt über die Länge des Breithalters 3 und damit auch über den nachfolgend beschriebenen, zwischen Erhitzungs- und Abkühlabschnitt liegenden Behandlungsraum gleichmäßig. Sodann wird die schlauchförmige Ware durch weitere Umlenkrollen 5' am Ausgang A der zusätzlichen Behandlungsstufe in Pfeilrichtung abgezogen und den Vorrichtungen der ersten Behandlungsstufe, zum Beispiel einer in der oben genannten DE 29 40 867 C2 beschriebenen Merzerisiermaschine, zur weiteren Bearbeitung zugeführt. Der Rundbreithalter wird im Gehäuse 1 im oberen Teil über eine Trägervorrichtung 2a und im unteren Teil über eine Trägervorrichtung 2b in seiner Position getragen. Dabei dienen die Rollenanordnungen 4a bzw. 4b zur Aufhängung des Rundbreithalters sowie zum Antrieb des Warentransportes bei der Behandlung. Im oberen Teil des Rundbreithalters, nachdem die Ware ihren gedehnten Zustand erreicht hat, sind Ringdüsen 13 so angeordnet, daß ein Behandlungsmedium 20 auf die Ware aufgebracht werden kann. Weiter unten, kurz bevor die Ware den Rundbreithalter 3 wieder verläßt und der Dehnungszustand wieder zurückgenommen wird, sind in entsprechender Weise wieder Ringdüsen 19 vorgesehen, die den Rundbreithalter 3 umschließen. Zwischen den beiden Ringdüsen 13 und 19 befindet sich der eigentliche Behandlungsraum 21 der zusätzlichen Behandlungsstufe V. Der gegenseitige Abstand der Ringdüsen 13 und 19 in Transportrichtung der Ware von oben nach unten und damit auch die Länge der Einwirkstrecke im Behandlungsraum 21 ist an sich gering, verglichen mit den Längen der Behandlungsstrecken und den Längen der Breithalter in der ersten Behandlungsstufe.

Am Wareneingang E und am Warenausgang A ist Vorsorge getroffen, daß das Innere der zusätzlichen Behandlungsstufe V bzw. daß der Behandlungsraum 21 nach außen hin gegen Wärmeverlust abgedichtet ist. So ist am Wareneingang E ein Zufuhrkasten 7 vorgesehen, der mit einer Abdichtflüssigkeit 6 gefüllt ist, wobei die Ware an einer Umlenkwalze 5 vollständig in die Flüssigkeit eintaucht und die Flüssigkeit siphonartig eine Abdichtung zwischen dem Inneren der zusätzlichen Behandlungsstufe V und dem Außenraum durchführt. Am Warenausgang A ist in entsprechender Weise ein Trog 8 vorgesehen, in dem die Ware beim Verlassen der zusätzlichen Behandlungsstufe V über Umlenkwalzen 5' abgezogen wird. Dieser Trog 8 ist als ebenfalls siphonartiger Badtrog ausgebildet, in dem die Ware in ein Bad mit dem Behandlungsmedium 20 eintaucht. Während in diesem Bad bzw. an dieser Abdichtstelle das in der zusätzlichen Behandlungsstufe verwendete flüssige Behandlungsmedium zur Verfügung steht, kann an der Zufuhrstelle am Wareneingang ein anderes flüssiges Abdichtmittel Verwendung finden.

Vom Badtrog 8 als Sammelstelle bzw. Vorratsbehälter für das flüssige Behandlungsmedium 20 ausgehend, führt einerseits über eine Pumpe 10 in der durch Pfeile gekennzeichneten Transportrichtung eine Förderleitung 9 zu einer Erhitzungseinrichtung 11. Dort wird das Behandlungsmedium soweit erhitzt und über einen Regler 12 den Ringdüsen 13 zugeführt, daß die Ware W im Bereich der Ringdüsen 13 etwa auf die Erweichungstemperatur der synthetischen Fasern der zu behandelnden elastischen Textilware oder auch auf eine oberhalb davon liegende Temperatur erwärmt wird. Andererseits führt vom Trog 8 ausgehend ein anderer Zweig einer Förderleitung 14 über eine Pumpe 15 zu einer Kühlvorrichtung 16 und weiter zu den Ringdüsen 19. Die Zu- und Abfuhrleitungen des Kühlmittels sind mit 17 bzw. 17' sowie die Wirkungsrichtung durch Pfeile angedeutet. Das gekühlte Behandlungsmedium 20 wird dann den Ringdüsen 19 zugeführt und von dort auf die zu behandelnde und unter Dehnung gehaltene Ware gesprüht. Vom Behandlungsraum 21 aus kann sich das Behandlungsmedium 20 wieder im Trog 8 sammeln. Das Behandlungsmedium wird also vom Trog 8 ausgehend in einem ersten Erhitzungszweig 9 und in einem zweiten Abkühlungszweig 14 im Kreislauf geführt. Durch ein Thermometer 18 ist angedeutet, daß die Temperaturen je nach Bedarfszweck einstellbar bzw. regelbar sind. Die in Frage kommenden Temperaturbereiche sind abhängig einerseits von den Materialeigenschaften und andererseits von den in der ersten Behandlungsstufe verwendeten Arbeitstemperaturen. Es hat sich im Betrieb herausgestellt, daß die Temperatur des Erwärmungsteiles in der erfindungsgemäßen zusätzlichen Behandlungsstufe etwa 50 °C oberhalb der für die erste Behandlungsstufe benötigten Temperatur liegen soll. Dieser Bereich entspricht im wesentlichen der Erweichungstemperatur der verwendeten synthetischen Faser der Textilware. Für die schockartige Abkühlung ist als Temperatur für das Abschrecken der Ware ein Bereich von wenigstens 80 °C unterhalb der in der ersten Behandlungsstufe für die Ware benötigten Ausrüstungstemperatur vorteilhaft. Eine rasche Erhitzung des synthetischen Faseranteils wird dann erreicht, wenn das Behandlungsmedium als überhitzter Dampf auf die Ware aufgebracht wird. Durch die Verfahrensschritte "kurzfristige Erhitzung" der schlauchförmigen Textilware mit gleich darauf folgender "Abschreckung" bleibt die volle Elastizität der elastischen Textilware voll erhalten, wenn die zusätzliche Behandlungsstufe bei einer Temperatur erfolgt, die oberhalb der erste Behandlungsstufe liegt, die normalerweise die Elastizität der Textilware gefährdet. Es sei noch erwähnt, daß sich durch den aufgezeigten zusätzlichen Verfahrensschritt nicht nur Textilware mit bestimmtem Verhältnis von natürlichem zu synthetischem Faseranteil innerhalb der einzelnen Fäden behandeln läßt, sondern sich das Verfahren auch dann anwenden läßt, wenn die Textilware aus reinen natürlichen (z.B. Baumwoll-) Fäden und reinen synthetischen Fäden zusammengesetzt ist. Auch in diesem Fall können unterschiedliche natürliche und unterschiedliche synthetische Fasermaterialien in unterschiedlichen Anteilskombinationen und Anordnungskombination eingesetzt werden.

## Patentansprüche

1. Verfahren zum Thermofixieren elastischer, schlauchförmiger Textilware mit einem Anteil von natürlichen und einem Anteil von synthetischen Fasern, wobei die Textilware (W) wenigstens eine erste Behandlungsstufe bei einer Temperatur (T) in gedehntem Zustand durchläuft, **gekennzeichnet durch** eine der ersten Behandlungsstufe vorgeschaltete zusätzliche Behandlungsstufe (V) mit gedehnter Warenführung, in der die Ware (W) zunächst mindestens auf die Erweichungstemperatur (T₁) des synthetischen Faseranteils erwärmt wird und nachfolgend schockartig auf eine Temperatur (T₀) abgekühlt wird, die dem für den Einsatzzweck der Ware vorgesehenen Temperaturbereich entspricht.

2. Verfahren nach Anspruch 1, **dadurch gekennzeichnet, daß** die Erwärmung und die Abkühlung der Ware (W) in der zusätzlichen Behandlungsstufe (V) bei gleichbleibend gedehnter Warenführung erfolgt.

3. Verfahren nach Anspruch 1 und 2, **dadurch gekennzeichnet, daß** die Behandlungsstufe (V) in einem zwischen einem die Ware (W) durchlaufenden ersten flüssigen Behandlungsmedium (6) und einen die Ware (W) durchlaufenden zweiten flüssigen Behandlungsmedium (20) liegenden Bereich (21) ausgeführt wird.

4. Verfahren nach Anspruch 1 bis 3, **dadurch gekennzeichnet, daß** das zweite flüssige Behandlungsmedium (20) ein in einen Kreislauf geführtes Medium ist, das mittels eines Kreislaufzweiges (9) auf die Temperatur (T₁) erhitzt wird, die etwa der Temperatur von überhitztem Dampf entspricht und daß das Behandlungsmedium (20) mittels eines Kreislaufzweiges (14) auf die Temperatur (T₀) abgekühlt wird.

5. Verfahren nach einem der Ansprüche 1 bis 4, **dadurch gekennzeichnet, daß** das Dehnungsverhältnis der zu behandelnden Ware (W) in der zusätzlichen Behandlungsstufe (V) wenigstens dem Dehnungsverhältnis in der ersten Behandlungsstufe entspricht.

6. Verfahren nach Anspruch 4, **gekennzeichnet durch** eine im Kreislaufzweig (9) um etwa 50 °C höhere Temperatur gegenüber der Behandlungstemperatur (T) in der ersten Behandlungsstufe und **durch** eine in dem Kreislaufzweig (14) um etwa 80 °C niedrigere Temperatur gegenüber der Behandlungstemperatur (T) in der ersten Behandlungsstufe.

7. Verfahren nach einem der Ansprüche 1 bis 6, **gekennzeichnet durch** eine relativ kurze Verweildauer (t₁) der Ware (W) in der Behandlungsstufe (V) im Vergleich zur Behandlungsdauer (t) der ersten Behandlungsstufe.

8. Verfahren nach einem der Ansprüche 1 bis 7, **dadurch gekennzeichnet, daß** die Behandlungsstufe (V) in die erste Behandlungsstufe integriert ist.

9. Vorrichtung zur Durchführung des Verfahrens nach Anspruch 1, **dadurch gekennzeichnet, daß** in der Behandlungsstufe (V) ein verstellbarer Breithalter (3), insbesondere ein Rundbreithalter vorgesehen ist, der in einer ersten Ebene von ringförmig um den Außenumfang des Breithalters angeordneten Strahldüsen (13) umschlossen ist und der ferner in einer zweiten Ebene von ringförmig um den Außenumfang des Breithalters angeordneten Strahldüsen (19) umschlossen ist.

10. Vorrichtung nach Anspruch 9, **dadurch gekennzeichnet, daß** die Behandlungsstufe (V) zum Wareneingang (E) und zum Warenausgang (A) hin gegen Wärmeverluste siphonartig abgedichtet ist.

11. Vorrichtung nach Anspruch 9 oder 10, **dadurch gekennzeichnet, daß** in der Behandlungsstufe (V) am Ende des Dehnungsbereichs ein Badtrog (8) für die Ware (W) angeordnet ist, wobei das Behandlungsmedium (20) des Trogs (8) den Warenausgang (A) zur Behandlungsstufe (V) siphonartig abdichtet.

12. Vorrichtung nach einem der Ansprüche 9 bis 11, **dadurch gekennzeichnet, daß vom** Badtrog (8) ausgehend für das Behandlungsmedium (20) jeweils eine Förderleitung (9 bzw. 14) für das Behandlungsmedium (20) zu getrennt angeordneten Erwärmungs- und Kühleinrichtungen (11 bzw. 16) vorgesehen ist.

## Claims

1. Method for heat-setting elastic tubular textile goods having a portion of natural fibres and a portion of synthetic fibres, the textile goods (W) passing through at least a first treatment stage at a temperature (T) in the stretched state, **characterised by** an additional treatment stage (V) upstream of the first treatment stage, in which additional stage (V) the goods are guided in the stretched state and in which the goods (W) are first of all heated at least to the softening temperature (T₁) of the synthetic fibre portion and subsequently cooled in a shock-like manner to a temperature (Tₒ) which corresponds to the temperature range provided for the purpose for which the goods are to be used.

2. Method according to claim 1, **characterised in that** the heating and the cooling of the goods (W) in the additional treatment stage (V) take place with the goods being guided in the same stretched state.

3. Method according to claims 1 and 2, **characterised in that** the treatment stage (V) is carried out in a region (21) lying between a first liquid treatment medium (6) passing through the goods (W) and a second liquid treatment medium (20) passing through the goods (W).

4. Method according to claims 1 to 3, **characterised in that** the second liquid treatment medium (20) is a medium which is guided into a circuit and which is heated by means of a circuit branch (9) to the temperature (T₁) which corresponds approximately to the temperature of superheated steam, and **in that** the treatment medium (20) is cooled by means of a circuit branch (14) to the temperature (T₀).

5. Method according to any one of claims 1 to 4, **characterised in that**, in the additional treatment stage (V), the stretching ratio of the goods (W) to be treated corresponds at least to the stretching ratio in the first treatment stage.

6. Method according to claim 4, **characterised by** a temperature in the circuit branch (9) which is higher by approximately 50°C than the treatment temperature (T) in the first treatment stage, and by a temperature in the circuit branch (14) which is lower by approximately 80°C than the treatment temperature (T) in the first treatment stage.

7. Method according to any one of claims 1 to 6, **characterised by** a relatively short residence time (t₁) of the goods (W) in the treatment stage (V) compared with the treatment time (t) in the first treatment stage.

8. Method according to any one of claims 1 to 7, **characterised in that** the treatment stage (V) is integrated in the first treatment stage.

9. Apparatus for carrying out the method according to claim 1, **characterised in that** an adjustable spreader (3), especially a circular spreader, is provided in the treatment stage (V), which spreader (3) is surrounded in a first plane by jet nozzles (13) arranged in an annular manner around the outer circumference of the spreader, and which, in addition, is surrounded in a second plane by jet nozzles (19) arranged in an annular manner around the outer circumference of the spreader.

10. Apparatus according to claim 9, **characterised in that** the treatment stage (V) is sealed off against heat losses in a syphon-like manner towards the goods inlet (E) and the goods outlet (A).

11. Apparatus according to claim 9 or 10, **characterised in that** a bath trough (8) for the goods (W) is provided in the treatment stage (V) at the end of the stretching region, the treatment medium (20) of the trough (8) sealing off in a syphon-like manner the goods outlet (A) with respect to the treatment stage (V).

12. Apparatus according to any one of claims 9 to 11, **characterised in that**, starting from the bath trough (8), for the treatment medium (20), a respective feed pipe (9 and 14) for feeding the treatment medium (20) to separately arranged heating and cooling devices (11 and 16, respectively) is provided.

## Revendications

1. Procédé de thermofixage d'une matière textile souple, tubulaire composée d'une part de fibres naturelles et d'une part de fibres synthétiques, moyennant quoi la matière textile (W) passe par au moins une première étape de traitement à une température (T) à l'état dilaté, **caractérisé par** une étape supplémentaire de traitement (V) disposée en amont de la première étape de traitement avec guidage étendu du produit, étape dans laquelle le produit (W) est en premier lieu réchauffé au moins à la température d'amollissement (T₁) des fibres synthétiques et est refroidi par la suite par chocs à une température (T₀), qui correspond à l'écart de température prévu pour l'objectif d'utilisation du produit.

2. Procédé selon la revendication 1, **caractérisé en ce que** le réchauffement et le refroidissement du produit (W) au cours de l'étape supplémentaire de traitement (V) a lieu alors que le guidage étendu du produit reste inchangé.

3. Procédé selon la revendication 1 et 2, **caractérisé en ce que** l'étape de traitement (V) est effectuée dans une zone (21) située entre un premier milieu de traitement liquide (6) traversant le produit (W) et un second milieu de traitement liquide (20) traversant le produit (W).

4. Procédé selon les revendications 1 à 3, **caractérisé en ce que** le second moyen de traitement liquide (20) est un milieu recyclé, qui est réchauffé à la température (T₁) au moyen d'un embranchement (9) de circuit, laquelle température correspond à peu près à la température de vapeur surchauffée et **en ce que** le moyen de traitement (20) est refroidi à la température (T₀) au moyen d'un embranchement (14) de circuit.

5. Procédé selon l'une des revendications 1 à 4, **caractérisé en ce que** le taux de dilatation du produit (W) à traiter au cours de l'étape supplémentaire de traitement (V) correspond au moins au taux de dilatation de la première étape de traitement.

6. Procédé selon la revendication 4, **caractérisé par** une température d'environ 50° C plus élevée dans l'embranchement (9) du circuit par rapport à la température de traitement (T) dans la première étape de traitement et par une température d'environ 80° C plus basse dans l'embranchement (14) du circuit par rapport à la température de traitement (T) dans la première étape de traitement.

7. Procédé selon l'une quelconque des revendications 1 à 6, **caractérisé par** une durée de séjour (t₁) relativement courte du produit (W) dans l'étape de traitement (V) comparé à la durée de traitement (t) de la première étape de traitement.

8. Procédé selon l'une quelconque des revendications 1 à 7, **caractérisé en ce que** l'étape de traitement (V) est intégrée dans la première étape de traitement.

9. Dispositif d'exécution du procédé selon la revendication 1, **caractérisé en ce que**, dans l'étape de traitement (V), un élargisseur mobile (3), en particulier un élargisseur mobile rond est prévu qui est entouré, à un premier niveau, de tuyères d'échappement (13) en forme d'anneaux disposées autour de la périphérie extérieure de l'élargisseur et qui est entouré, en outre, à un second niveau, de tuyères d'échappement (19) en forme d'anneaux disposées autour de la périphérie extérieure de l'élargisseur.

10. Dispositif selon la revendication 9, **caractérisé en ce que** l'étape de traitement (V) est étanchéifiée à la manière d'un siphon à l'entrée (E) du produit et à la sortie (A) du produit pour éviter la déperdition de chaleur.

11. Dispositif selon la revendication 9 ou 10, **caractérisé en ce que**, dans l'étape de traitement (V), une cuvette à bain (8) pour le produit (W) est disposée à l'extrémité de la zone de dilatation, moyennant quoi le milieu de traitement (20) de la cuvette (8) étanchéifie à la manière d'un siphon la sortie (A) du produit en vue de l'étape de traitement (V).

12. Dispositif selon l'une des revendications 9 à 11, **caractérisé en ce que**, partant de la cuvette à bain (8) pour le milieu de traitement (20), une tuyauterie de transport (9 ou 14) pour le milieu de traitement (20) est prévue respectivement pour les dispositifs de réchauffement et de refroidissement (11 ou 16) disposés séparément.
